# EUROPÄISCHE PATENTSCHRIFT

(11) **EP 0 112 958 B1**
(45) Veröffentlichungstag und Bekanntmachung des Hinweises auf die Patenterteilung: **17.12.1986**
(21) Anmeldenummer: 83101826.2
(22) Anmeldetag: 24.02.1983
(51) Int. Cl.: D21H 3/78, D21H 5/18

(54) **Papier-, karton- oder pappenartiger Werkstoff**
Paper, cardboard or paperboardlike material
Matière du type papier ou carton

(30) Priorität: 30.12.1982 DE 3248667
(43) Veröffentlichungstag der Anmeldung: 11.07.1984
(73) Patentinhaber: Lüchtrath, Bern, D-8700 Würzburg (DE)
(72) Erfinder: Lüchtrath, Bern, D-8700 Würzburg (DE); Weigl, Josef, D-8000 München 60 (DE); Zeuner, Manfred, D-8390 Passau (DE)
(74) Vertreter: Pätzold, Herbert, Dr.-Ing.

## Beschreibung

Die Erfindung betrifft einen papier, karton-oder pappenartigen Werkstoff hergestellt durch Blattbildung aus einer wäßrigen faserhaltigen Stoffaufschlämmung und Entwässerung der Stoffaufschlämmung auf einem Sieb mit anschließender Trocknung, wobei die Gefügefestigkeit eines Blattes abhängig ist von Wasserstoffbrücken, die sich bei der Entwässerung zwischen den einzelnen Fasern bilden.

Die Bedeutung von anorganischen Füllstoffen im Hinblick auf bestimmte Papier-, Karton- und Pappenqualitäten, wie z.B. Weißgrad, Glätte, Opazität und Bedruckbarkeit sind bekannt.

Die Gefügefestigkeit von papier-, karton- oder pappenartigen Werkstoffen ist bekanntlich abhängig von der Anzahl der Wasserstoffbrücken zwischen den faserartigen Trägermaterialien des Werkstoffes, die sich beim Entwässern der Stoffaufschlämmung bilden. Dabei verringert sich allerdings die Gefügefestigkeit des Werkstoffes mit steigendem Füllstoffgehalt, da die herkömmlichen anorganischen Füllstoffe die Ausbildung von Wasserstoffbrücken zwischen den Fasern blockieren oder behindern.

Bei herkömmlichen, leicht brennbaren papier-, karton- und pappenartigen Werkstoffen mit Cellulosefasern als Trägermaterial bilden sich Wasserstoffbrücken zwischen Hydroxyl-Gruppen an den Oberflächen der Cellulosefasern aus. Zwischen anorganischen, Fasern bilden sich dagegen keine Wasserstoffbrücken aus. Es sind daher Festigkeits- und/ oder Vernetzungsmittel (organische Polyelektrolyte) notwendig, die sich wenigstens stellenweise adsorptiv an den anorganischen Faseroberflächen anlagern, um dadurch gecoatete, aktivierte Faserstellen zu bilden, zwischen denen sich bei der Entwässerung der Stoffaufschlämmung zur Bindung der anorganischen Fasern, vergleichbar wie bei den Gellulosefasern, Wasserstoffbrücken ausbilden.

Durch die GB-A-1 585 490 und die DE-A-28 29 692 ist es grundsätzlich bekannt, hydratisierte Calciumsilikate als Füllstoffe auch in der Papierindustrie zu verwenden. Durch die WO-A-81/03397 ist auch schon die Kombination von Glasfasern und Calcjumsilikatfasern bekannt.

Aufgabe der Erfindung ist es einen papier-, karton- oder pappenartigen Werkstoff anzugeben, dessen Qualität durch einen Füllstoff einstellbar ist, der aufgrund seiner besonderen Eigenschaften die Gefügefestigkeit des blattförmigen Werkstoffes weder blockiert noch behindert, sondern im Gegenteil zu den bekannten Füllstoffen die Gefügefestigkeit unterstützt oder positiv beeinflußt.

Die Aufgabe wird erfindungsgemäß dadurch gelöst, daß als Füllstoff mit Wasserstoffbrückenbindungsfähigkeit kristallines Calciumhydrosilikat mit Xonotlitstruktur der Formel
6 CaO x 6 Si0₂ x nH₂0
bzw. Ca₆ [(OH)₂Si₆O₁₇) - nH₂0

mit einem den Kristallwassergehalt von 2,5 bzw. 3 Gew.-% übersteigenden originären Wassergehalt vorgesehen ist, der zur Unterstützung der Gefügefestigkeit des Blattes in Wasserstoffbrücken zwischen den Fasern eingebunden ist.

Vorteilhafte Ausführungen ergeben sich aus den Merkmalen der Unteransprüche.

Der erfindungsgemäße Füllstoff weist damit eine besondere Affinität zu organischen Fasern und zu gecoateten, aktivierten anorganischen Fasern mit Wasserstoffbrückenbindungsfähigkeit auf und unterscheidet sich damit wesentlich von herkömmlichen Füllstoffen, wie z.B. Talkum, Kaolin, Gips, Schwerspat, Kreide, Magnesit, Dolomit, Titanweiß, Zinkspat und Zinkweiß.

Solche Calciumhydrosilikate lassen sich vorteilhafterweise synthetisch im Hydrothermalprozeß herstellen.

So läßt sich Calciumhydrosilikat bekanntlich durch eine Direktsynthese aus Kalk und Kieselsäure unter bestimmten Mineralisationsbedingungen durch Fällungsprozesse oder aus Kalk und Quarzsand mit Wasser unter Druck bei hohen Temperaturen herstellen, wobei die Mengenverhältnisse gemäß dem gewünschten Endprodukt variiert werden können und dabei auch verschiedene Hydratisationsstufen erzielt werden können, um Restfeuchtigkeiten bis 50 Gew.-% sicherstellen zu können. Unterschiedliche Restfeuchtigkeiten der kristallinen synthetischen Calciumhydrosilikate werden bei der Herstellung durch verschiedene Hydratisationsstufen erhalten.

Überraschenderweise zeigte es sich, daß ein Xonotlit, wie er durch die GB-A-1 385 810 und das Wochenblatt für Papierfabrikation 1973, Seite 789, bekannt geworden ist und der eine minimale Restfeuchte entsprechend der Formel
6 CaO x 6 Si0₂ x H₂0 bzw. CaO x Si0₂ x 0,2 H₂0

aufweist, keine
Wasserstoffbrückenbindungsfähigkeit besitzt. Das hängt wahrscheinlich damit zusammen, daß an der Oberfläche der Xonotlit-Kristalle weitgehend Siloxangruppen und nur vereinzelte Silanolgruppen vorhanden sind. Je höher der Wassergehalt des synthetischen Xonotlits ist um so größer ist jedoch der Anteil der Silanolgruppen, die sich an den Xonotlit-Kristalloberflächen ausbilden können und die befähigt sind, Wasserstoffbrücken zu binden. Der bekannte Xonotlit wirkt daher wie ein inerter Füllstoff.

Erfinderseits wurde also besonders erkannt, daß solche synthetischen kristallinen Calciumsilikate verschiedener Hydratisationsstufen bevorzugt als Füllstoffe mit Wasserstoffbrückenbindungsfähigkeit im aufgabengemäßen Sinne verwendbar sind, die eine relativ hohe Restfeuchtigkeit von über 3 Gew.-% bis etwa 50 Gew.-% H₂0, vorzugsweise um 35 bis 50 Gew.-% H₂0 besitzen.

Xonotlitische Calciumhydrosilikate besitzen eine hohe spezifische Oberfläche und enthalten weniger als 1% an freier kristalliner Kieselsäure.

Auch unter definierten Trocknungsbedingungen lassen sich kristalline Calsiumhydrosilikate mit Restfeuchten bis etwa 50 Gew.-% einstellen. Mittels Differentialthermoanalyse und Differntialthermogravimetrie zeigen sich Veränderungen bei xonotlitischen Calciumhydrosilikat im Temperaturbereich oberhalb 500°C, die durch Umwandlung von einer Xonotlit-Struktur zur Wollastonit-Struktur erklärt werden können.

Synthetische, kristalline Calciumhydrosilikate mit hohen Restfeuchtigkeiten besitzen kurze Alterungsfähigkeit bei Zutritt von Luft. Das hängt wahrscheinlich damit zusammen, daß sich durch Zutritt von C0₂ aus der Luft an den Oberflächen der wasserreichen Calciumhydrosilikate Karbonate bilden, die die Wasserstoff brückenbindungsfähigkeit vereiteIn, also wahrscheinlich die vorhandenen Silanolgruppen blockieren. Es zeigte sich, daß ein Xonotlit mit einer Restfeuchte von etwa 42 % H₂0 seine gute Wasserstoffbrückenbindungsfähigkeit bei einer Lagerzeit von 1 Woche wesentlich eingebüßt hatte. Außer der oberflächlichen Karbonatisierung kann das auch damit zusammenhängen, daß bei einer längeren Lagerung von synthetischem kristallinem Calciumhydrosilikat mit hohem Wassergehalt, Wasser abgeschieden wird. Wichtig ist dabei, daß es sich um originäre Wassergehalte handelt. Xonotlit mit niedrigen Wassergehalten, der keine Wasserstoff brückenbindungsfähigkeit besitzt, erhält diese nicht dadurch, daß man ihn in einer wäßrigen Trübe ansetzt und dort längere Zeit rührt.

Die vorteilhaften Eigenschaften des erfindungsgemäßen Füllstoffes kommen auch dann wirksam zur Geltung, wenn der Werkstoff synthetische, im Hydrothermalprozeß hergestellte Magnesium-Aluminiumsilikatfasern . enthält. Solche Silikatfasern können im Mittel aus 45% Si0₂, 20% CaO, 15% MgO, 12% A1₂0₃, 3% NaO, 5% Fe bestehen und können eine Länge von 1 bis 5 mm bei einem mittleren Durchmesser von 3 bis 5µm aufweisen. Ein bekanntes Verfahren zur Herstellung solcher Silikatfasern ist in der DE-A-28 29 692 offenbart.

Der Werkstoff kann mit Vorteil auch Glasfasern enthalten. Dabei können die Glasfasern eine Länge von 3 bis 12 mm und einen mittleren Durchmesser von 10 bis 14gm aufweisen. Vorzugsweise weisen die Glasfasern eine größere Länge auf als die im Hydrothermalprozeß hergestellten Magnesium-Aluminiumsilikatfasern.

Damit die anorganischen Fasern in der Lage sind, Wasserstoffbrücken zu binden, werden sie durch Zugabe von Festigkeits- und/oder Vernetzungshilfsmittel in Form von organischen Polyelektrolyten wenigstens stellenweise gecoatet und aktiviert.

Nach der Erfindung lassen sich damit vor allem auch nicht brennbare oder schwer entflammbare Papiere, Kartons und Pappen angeben bzw. herstellen, die ausschließlich oder überwiegend aus anorganischen Fasern und wenigstens einem anorganischen Füllstoff bestehen, der eine auffällige Affinität zu den aktivierten, gecoateten anorganischen Fasern aufweist und sich dabei Dank seiner Fähigkeit, Wasserstoffbrücken zu binden - vorteilhafterweise in die Wasserstoffbrücken zwischen den aktivierten, anorganischen Fasern einbinden läßt und auch unter sich Wasserstoffbrücken bindet, um dadurch die Gefügefestigkeit zwischen den Fasern, den Fasern und den Füllstoffen und zwischen den Füllstoffen zu unterstützen oder wenigstens positiv zu beeinflußen.

Nach der deutschen Industrienorm DIN,4102 "Brandverhalten von Baustoffen und Bauteilen", Ausgabe September 1977, sind Feuerwiderstandsklassen F30, F60 und F90 für Baustoffe der Klasse A1 und A2 definiert. Die Erfindung umfaßt damit vor allem auch nicht brennbare oder schwer entflammbare Papiere, Kartons und Pappen, die wenigstens die F30-Bedingung für Baustoffe der Klasse A1 und A2 erfüllen. Dabei lassen sich die erfindungsgemäßen Papiere, Kartons und Pappen falz- und rillfähig ausbilden, so daß sie zur Herstellung von brandsicheren Verpackungen, wie Kartons und Schachteln, geeignet sind. Die Werkstoffe lassen sich mit jedem bekannten Verfahren bedrucken. Durch entsprechende Oberflächenbehandlung sind den erfindungsgemäßen Papieren, Kartons und Pappen hinsichtlich ihrer Verwendbarkeit vor allem auf dem Bausektor, einschließlich dem Studio- und Ausstellungsbau sowie für Displays praktisch keine Grenzen gesetzt. Dabei können die erfindungsgemäßen Papiere, Kartons und Pappen aus anorganischen Fasern oder überwiegend aus solchen Fasern vorteilhafterweise asbestfaserfrei sein.

Dank der hohen Restfeuchtigkeitsgehalte der erfindungsgemäß in nicht brennbaren oder schwer entflammbaren Papieren, Kartons und Pappen verwendeten Calciumhydrosilikat-Füllstoffe besitzen derartige Papier- oder Pappenwerkstoffe vorteilhafterweise eine überraschend hohe Wärmedämmfähigkeit, wenn sie - wie z.B. bei Bränden extrem hohen Temperaturen ausgesetzt werden. Das hängt wahrscheinlich damit zusammen, daß die erfindungsgemäßen Füllstoffe so lange eine hohe Wärmedämmfähigkeit besitzen, bis sie unter der Einwirkung hoher Temperaturen ihr gebundenes Wasser abgegeben haben und sich dabei wahrscheinlich mehr oder weniger von einer Xonotlit Struktur in eine Wollastonit-Struktur umgewandelt haben.

Erfindungsgemäß lassen sich besonders gute Ergebnisse erzielen, wenn das kristallisierte Calciumhydrosilikat ein Längen- /Breitenverhältnis von 10:1 bis 200:1 aufweist. Der nadelförmig kristallisierte Xonotlit besitzt vorteilhafterweise auch ein Längen- /Breitenverhältnis von 100:1 bis 50:1 und weist Breitenabmessungen unter 1µm auf.

## Patentansprüche

1. Papier-, karton- oder pappenartiger Werkstoff, hergestellt durch Blattbildung aus einer wäßrigen faserhaltigen Stoffaufschlämmung und Entwässerung der Stoffaufschlämmung auf einem Sieb mit anschließender Trocknung, wobei die Gefügefestigkeit eines Blattes abhängig ist von Wasserstoffbrücken, die sich bei der Entwässerung zwischen den einzelnen Fasern bilden, dadurch gekennzeichnet, daß als Füllstoff mit Wasserstoffbrückenbindungsfähigkeit kristallines Calciumhydrosilikat mit Xonotlitstruktur der Formel
6 Ca0 x 6 Si0₂ . nH₂0
bzw. Ca [(OH)₂Si₆O₁₇]. nH₂0
mit einem den Kristallwassergehalt von 2,5 bzw. 3 Gew.-% übersteigenden originären Wassergehalt vorgesehen ist, der zur Unterstützung der Gefügefestigkeit des Blattes in Wasserstoffbrücken zwischen den Fasern eingebunden ist.

2. Werkstoff nach Anspruch 1, dadurch gekennzeichnet, daß das kristallisierte Calciumhydrosilikat ein hohes Längen-/ Breitenverhältnis sowie eine Breitenabmessung unter 1 µm besitzt.

3. Werkstoff nach Anspruch 2, dadurch gekennzeichnet, daß das kristallisierte Calciumhydrosilikat ein Längen-/ Breitenverhältnis von 10:1 bis 200:1 aufweist.

4. Werkstoff nach Anspruch 2 oder 3, dadurch gekennzeichnet, daß das nadelförmig kristallisierte Xonotlit ein Längen- /Breitenverhältnis von 100:1 bis 50:1 und Breitenabmessungen unter 1µm aufweist.

5. Werkstoff nach einem der Ansprüche 1 bis 4, dadurch gekennzeichnet, daß das Calciumhydrosilikat synthetisch im Hydrothermalprozeß hergestellt ist und die Restfeuchtigkeit bis etwa 50 Gew.-% H₂0, vorzugsweise 35 bis 50 Gew.-% H₂0 beträgt.

6. Werkstoff nach einem der Ansprüche 1 bis 5, dadurch gekennzeichnet, daß der Werkstoff synthetische, im Hydrothermalprozeß hergestellte Magnesium-Aluminiumsilikatfasern enthält.

7. Werkstoff nach Anspruch 6, dadurch gekennzeichnet, daß die Magnesium-Aluminiumsilikatfasern im Mittel etwa aus 45% Si0₂, 20% CaO, 15 MgO, 12% Al₂0₃, 3% NaO und 5% Fe bestehen.

8. Werkstoff nach Anspruch 6 oder 7, dadurch gekennzeichnet, daß die Magnesium-Aluminiumsilikatfasern eine Länge von 1 bis 5 mm bei einem mittleren Durchmesser von 3 bis 5µm aufweist.

9. Werkstoff nach einem der Ansprüche 1 bis 8, dadurch gekennzeichnet, daß der Werkstoff Glasfasern enthält.

10. Werkstoff nach Anspruch 9, dadurch gekennzeichnet, daß die Glasfasern eine Länge von 3 bis 12 mm, vorzugsweise 3 bis 6 mm und einen mittleren Durchmesser von 10 bis 14µm, vorzugsweise 12 bis 13µm aufweisen.

## Claims

1. Paper-, cardboard- or paperboard-like material manufactured by forming sheets from a suspension of aqueous and fiber-like materials and dehydration of said suspension on a sieve followed by drying, with the rigidity of a sheet depending on the hydrogen bridges arising between the individual fibers during dehydration, characterized in that as filler material which is able to bond hydrogen bridges crystalline calcium hydrosilicate having a xonolith structure with the formula
6 CaO x 6 Si0₂ x nH₂
or Ca [(OH)₂Si₆Oₗ₇] x nH₂0
comprising an original water content exceeding the crystal water content of 2.5 or 3 % by weight is provided for, which water content is included in hydrogen bridges between the fibers for supporting the rigidity of the sheet.

2. Material according to claim 1, characterized in that the crystallized calcium hydrosilicate has a large length/width ratio as well as a width of below 1 µm.

3. Material according to claim 2, characterized in that the crystallized calcium hydrosilicate has a length/ width ratio of 10:1 to 200:1.

4. Material according to claim 2 or 3, characterized in that the needle-like crystallized xonolith has a length/width ratio of 100:1 to 50:1 and a width of below 1 µm.

5. Material according to one of claims 1 thru 4, characterized in that the calcium hydrosilicate is produced synthetically in a hydrothermal process and the residual moisture amounts up to about 50 % by weight of H₂0, preferably 35 to 50 % by weight of H₂0.

6. Material according to one of claims 1 thru 5, characterized in that the material comprises synthetic magnesium aluminum silicate fibers produced in the hydrothermal process.

7. Material according to claim 6, characterized in that the magnesium aluminum silicate fibers on average consist of 45 % Si0₂, 20 % CaO, 15 % MgO, 12 % A1₂0₃, 3 % NaO and 5 % Fe.

8. Material according to claim 6 or 7, characterized in that the magnesium aluminum silicate fibers have a length of 1 to 5 mm with a mean diameter of 3 to 5 µm.

9. Material according to one of claims 1 thru 8, characterized in that the material comprises glass fibers.

10. Material according to claim 9, characterized in that the glass fibers have a length of 3 to 12 mm, preferably 3 to 6 mm and a mean diameter of 10 to 14 µm, preferably 12 to 13 µm.

## Revendications

1 - Article en papier, carton ou similaire préparé par formation d'une feuille à partir d'une suspension aqueuse contenant des fibres, égouttage sur une toile pour éliminer l'eau, puis séchage subséquent, la cohésion interne de la feuille étant fonction des ponts hydrogène qui se forment lors de l'égouttage entre chaque fibre, caractérisé en ce que l'on prévoit comme charge un hydrosilicate de calcium ayant le pouvoir de former des ponts hydrogène, de structure xonotlite de formule
6 CaO, 6 SiO_{2,}, nH₂0
notamment
Ca [(OH)₂Si₆Oₗ₇ ], nH₂0
ayant une teneur en eau de cristallinité dépassant de 2,5 %, notamment de 3 % la teneur en eau d'origine, ladite charge étant liée pour étayer la cohésion interne de la feuille au niveau des ponts hydrogène entre les fibres.

2 - Article suivant la revendication 1, caractérisé en ce que l'hydrosilicate de calcium cristallisé présente un rapport longueur/largeur élevé ainsi qu'une dimension en largeur inférieure à 1 µm.

3 - Article suivant la revendication 2, caractérisée en ce que l'hydrosilicate de calcium cristallisé présente un rapport longueur/largeur de 10/1 à 200/1.

4 - Article suivant la revendication 2 ou la revendication 3, caractérisé en ce que l'hydrosilicate est une xonotlite crystallisée aciculaire ayant un rapport longueur/largeur de 100/1 à 50/1 et une dimension en largeur inférieure à 1 µm.

5 - Article suivant l'une quelconque des revendications 1 à 4, caractérisé en ce que l'hydrosilicate de calcium est préparé synthétiquement selon un procédé hydrothermique et possède une humidité résiduelle allant jusqu'à environ 50 % en H₂0 et avantageusement de 35 à 50 % en H₂0.

6 - Article suivant l'une quelconque des revendications 1 à 5, caractérisé en ce qu'il contient des fibres synthétiques de silicate de magnésium/aluminium obtenues par voie hydrothermique.

7 - Article suivant la revendication 6, caractérisé en ce que les fibres de silicate de magnésium/ aluminium comprennent environ 45 % de Si0₂, 20 % de CaO, 15 % de MgO, 12 % d'A1203 3 % de NaO et 5 % de Fe.

8 - Article suivant la revendication 6 ou la revendication 7, caractérisé en ce que les fibres de silicate de magnésium/aluminium ont une longueur de 1 à 5 mm et un diamètre moyen de 3 à 5 µm.

9 - Article suivant l'une quelconque des revendications 1 à 8, caractérisé en ce qu'il contient des fibres de verre. 10 - Article suivant la revendication 9, caractérisé en ce que les fibres de verre ont une longueur de 3 à 12 mm, avantageusement 3 à 6 mm et un diamètre moyen de 10 à 14 µm, avantageusement 12 à 13 um.
